# EUROPÄISCHE PATENTSCHRIFT

(11) **EP 2 145 967 B1**
(45) Veröffentlichungstag und Bekanntmachung des Hinweises auf die Patenterteilung: **24.07.2013**
(21) Anmeldenummer: 09010152.8
(22) Anmeldetag: 25.11.2008
(51) Int. Cl.: C22C 14/00, C22F 1/18, C22C 1/04

(54) **Titanaluminidlegierungen**
Titanium aluminide alloys
Alliages d'aluminure de titane

(30) Priorität: 13.12.2007 DE 102007060587
(43) Veröffentlichungstag der Anmeldung: 20.01.2010
(62) Teilanmeldung aus: 08020431.6
(73) Patentinhaber: Helmholtz-Zentrum Geesthacht Zentrum für Material- und Küstenforschung GmbH, 21502 Geesthacht (DE)
(72) Erfinder: Appel, Fritz, 21502 Geesthacht (DE); Paul, Jonathan, 21029 Hamburg (DE); Oehring, Michael, 21502 Geesthacht (DE)
(74) Vertreter: Grebner, Christian Georg Rudolf

(56) Entgegenhaltungen:
- EP-A2- 1 889 939
- CN-A- 1 069 775
- CN-A- 101 011 705
- DE-A1-102004 056 582
- JP-A- 5 078 769
- JP-A- 5 320 791
- JP-A- 6 116 691
- JP-A- 6 346 173
- JP-A- 8 120 372
- JP-A- 8 199 264
- JP-A- 11 061 298
- JP-A- 2000 199 025
- US-A- 5 296 056
- US-A- 5 746 846
- APPEL, FRITZ ET AL: "Nano -scale design of TiAl alloys based on beta-phase decomposition" MATERIALS RESEARCH SOCIETY SYMPOSIUM PROCEEDINGS , 980, 383-388 CODEN: MRSPDH; ISSN: 0272-9172, 2007, XP009115409
- APPEL, FRITZ ET AL: "Nano -scale design of TiAl alloys based on .beta.-phase decomposition" ADVANCED ENGINEERING MATERIALS , 8(5), 371-376 CODEN: AENMFY; ISSN: 1438-1656, 2006, XP002523822
- APPEL, FRITZ ET AL: "Atomistic processes of phase transformation and dynamic recrystallization during hot-working of intermetallic titanium aluminides" MATERIALS SCIENCE FORUM , 558-559(PT. 1, RECRYSTALLIZATION AND GRAIN GROWTH III), 465-470 CODEN: MSFOEP; ISSN: 0255-5476, 2007, Seiten 465-470, XP009115410
- APPEL F ET AL: "A novel in situ composite structure in TiAl alloys" MATERIALS SCIENCE AND ENGINEERING A: STRUCTURAL MATERIALS:PROPERTIES, MICROSTRUCTURE & PROCESSING, LAUSANNE, CH, Bd. 493, Nr. 1-2, 15. Oktober 2008 (2008-10-15), Seiten 232-236, XP024100346 ISSN: 0921-5093 [gefunden am 2007-12-14]
- APPEL F. ET AL.: "Recent Progress in the Development of Gamma Titanium Aluminide Alloys" ADVANCED ENGINEERING MATERIALS, Bd. 2, Nr. 11, 2000, Seiten 699-720, XP002523946
- FIGGE U ET AL: "The effect of chromium, niobium and yttrium additions on the growth phenomena of oxide scales on titanium aluminide (TiAl)-based intermetallic compounds" EUROCORR. EUROPEAN CORROSION MEETING,, Bd. 1/12th Meeting, 31. Mai 1992 (1992-05-31), Seiten 591-599, XP009129912
- ZHANG NING ET AL: "Influence of W, B and Y elements on antioxidation of high temperature and long term for TiAl based alloys with high Nb content" XIYOU JINSHU CAILIAO YU GONGCHENG - RARE METAL MATERIALS ANDENGINEERING, XIBEI YOUSE JINSHU YANJIUYUAN, BAOJI, CN, Bd. 36, Nr. 5, 1. Januar 2007 (2007-01-01) , Seiten 884-887, XP009129913 ISSN: 1002-185X
- CHEN YU-YONG ET AL: "Microstructure and interface reaction of investment casting TiAl alloys" TRANSACTIONS OF NONFERROUS METALS SOCIETY OF CHINA, CENTRAL SOUTH UNIVERSITY OF TECHNOLOGY, CHANGSHA, CN, Bd. 16, Nr. 3, 1. Januar 2006 (2006-01-01) , Seiten 1910-1914, XP009129914 ISSN: 1003-6326
- APPEL F ET AL: "Creep behavior of TiAl alloys with enhanced high-temperature capability" METALLURGICAL AND MATERIALS TRANSACTIONS A, SPRINGER-VERLAG, NEW YORK, Bd. 34, Nr. 10, 1. Oktober 2003 (2003-10-01), Seiten 2149-2164, XP019694532 ISSN: 1543-1940
- ZHANG L C ET AL: "Twin thickness dependence of type-I twin intersections in a .gamma.-TiAl-based Ti-45Al-8Nb-2.5Mn alloy deformed at room temperature" JOURNAL OF MATERIALS SCIENCE LETTERS, CHAPMAN AND HALL LTD. LONDON, GB, Bd. 19, Nr. 19, 1. Oktober 2000 (2000-10-01), Seiten 1727-1730, XP009129920 ISSN: 0261-8028
- CHEN G L ET AL: "Deformation mechanism at large strains in a high-Nb-containing TiAl at room temperature" MATERIALS SCIENCE AND ENGINEERING A: STRUCTURAL MATERIALS:PROPERTIES, MICROSTRUCTURE & PROCESSING, LAUSANNE, CH, 1. Juni 2002 (2002-06-01), Seiten A329-A331, XP009129927 ISSN: 0921-5093
- ZHANG L C ET AL: "Twin-intersection-related nanotwinning in a heavily deformed .gamma.-TiAl-based alloy" PHILOSOPHICAL MAGAZINE LETTERS, HAMPSHIRE, GB, Bd. 79, Nr. 2, 1. Januar 1999 (1999-01-01) , Seiten 49-54, XP009129928 ISSN: 0950-0839
- ZHANG L C ET AL: "Structural change of deformation twin boundaries in a heavily deformed gamma-TiAl-based alloy" MATERIALS LETTERS, NORTH HOLLAND PUBLISHING COMPANY. AMSTERDAM, NL, Bd. 45, Nr. 6, 1. Oktober 2000 (2000-10-01), Seiten 320-325, XP004256576 ISSN: 0167-577X
- TETSUI TOSHIMITSU: "Heat-resistant cast gamma-TiAl alloy with high niobium addition for passenger vehicle turbochargers" NIOBIUM : HIGH TEMPERATURE APPLICATIONS ; PROCEEDINGS OF THE INTERNATIONAL SYMPOSIUM ON NIOBIUM FOR HIGH TEMPERATURE APPLICATIONS, ARAXA, MG, BRASIL, DECEMBER 1 - 3, 2003, TMS, US, 1. Januar 2004 (2004-01-01), Seiten 205-213, XP009129923 ISBN: 978-0-87339-575-5
- TETSUI TOSHIMITSU ET AL: "Heat-resistant cast TiAl alloy for passenger vehicle turbochargers" MITSUBISHI JUKO GIHO,, Bd. 38, Nr. 5, 1. Januar 2001 (2001-01-01) , Seiten 238-241, XP009129932
- CHENG T T ET AL: "Effects of major alloying additions on the microstructure and mechanical properties of gamma-TiAl" INTERMETALLICS, ELSEVIER SCIENCE PUBLISHERS B.V, GB, Bd. 7, Nr. 1, 1. Januar 1999 (1999-01-01), Seiten 89-99, XP004143846 ISSN: 0966-9795
- PENG JI-HUA ET AL: "Tensile properties and fracture behavior of Ti2AlNb based alloys at room temperature" TRANSACTIONS OF NONFERROUS METALS SOCIETY OF CHINA, CENTRAL SOUTH UNIVERSITY OF TECHNOLOGY, CHANGSHA, CN, Bd. 10, Nr. 3, 1. Januar 2000 (2000-01-01) , Seiten 378-381, XP009129925 ISSN: 1003-6326
- JOHN C WOO ET AL: "Oxidation behavior and transmission electron microscope characterization of Ti-44Al-x Nb-2(Ta,Zr) alloys" METALLURGICAL AND MATERIALS TRANSACTIONS A, SPRINGER-VERLAG, NEW YORK, Bd. 34, Nr. 10, 1. Oktober 2003 (2003-10-01), Seiten 2263-2271, XP019694545 ISSN: 1543-1940
- WOO J C ET AL: "Effect of Ta and Zr additions on the oxidation characteristics of Ti-44Al-xNb alloys" GAMMA TITANIUM ALUMINIDES 2003,, 1. Januar 2003 (2003-01-01), Seiten 585-589, XP009129918
- KOBAYASHI SATORU ET AL: "Formation of .beta.-Ti phase in multi-component gamma alloys" MATERIALS RESEARCH SOCIETY SYMPOSIUM PROCEEDINGS, MATERIALS RESEARCH SOCIETY, US, Bd. 753, 1. Januar 2003 (2003-01-01), Seiten 123-128, XP009129929 ISSN: 0272-9172
- HU ET AL: "On the massive phase transformation regime in TiAl alloys: The alloying effect on massive/lamellar competition" INTERMETALLICS, ELSEVIER SCIENCE PUBLISHERS B.V, GB, Bd. 15, Nr. 3, 9. Dezember 2006 (2006-12-09), Seiten 327-332, XP005882072 ISSN: 0966-9795
- MARTIN P L ET AL: "Thermomechanical processing effects on microstructure in alloys based on .gamma.-TiAl" STRUCTURAL INTERMETALLICS : ISSI ; PROCEEDINGS OF THE FIRST INTERNATIONAL SYMPOSIUM ON STRUCTURAL INTERMETALLICS ; HELD SEPTEMBER 26 - 30, 1993 AT SEVEN SPRINGS MOUNTAIN RESORT, CHAMPION, PENNSYLVANIA, MINERAL, METALS & MATERIALS SOCIETY, US, 1. Januar 1993 (1993-01-01), Seiten 177-186, XP009129933 ISBN: 978-0-87339-253-2
- PATHER R ET AL: "Thermo-mechanical processing of high niobium .gamma.-TiAl alloys: Microstructure and mechanical properties" STRUCTURAL INTERMETALLICS 2001, PROCEEDINGS OF THE INTERNATIONAL SYMPOSIUM ON STRUCTURAL INTERMETALLICS, 3RD, JACKSON HOLE, WY, UNITED STATES,, 23. September 2001 (2001-09-23), Seiten 207-215, XP009129934
- HUANG Z W ET AL: "The effects of long-term air exposure on the stability of lamellar TiAl alloys" INTERMETALLICS, ELSEVIER SCIENCE PUBLISHERS B.V, GB, Bd. 8, Nr. 4, 1. April 2000 (2000-04-01), Seiten 417-426, XP004191091 ISSN: 0966-9795

## Beschreibung

Die Erfindung betrifft Legierungen auf der Basis von, insbesondere unter Verwendung von schmelz- oder pulvermetallurgischen Verfahren hergestellten, Titanaluminiden auf Basis von γ (TiAl).

Titanaluminid-Legierungen zeichnen sich durch eine geringe Dichte, eine hohe Festigkeit und gute Korrosionsbeständigkeit aus. Im festen Zustand weisen sie Domänen mit hexagonaler (α), zweiphasige Strukturen (α + β) sowie kubisch raumzentrierte β-Phase und/oder γ-Phase auf.

Für die industrielle Praxis sind insbesondere Legierungen interessant, die auf einer intermetallischen Phase γ (TiAl) mit tetragonaler Struktur beruhen und neben der Majoriätsphase γ (TiAl) auch Minor- itätsanteile der intermetallischen Phase α₂(Ti₃Al) mit hexagonaler Struktur enthalten. Diese γ-Titanaluminid-Legierungen zeichnen sich durch Eigenschaften wie geringe Dichte (3,85 - 4,2 g/cm³), hohe elastische Module, hohe Festigkeit und Kriechfestigkeit bis zu 700°C aus, die sie als Leichtbau-Werkstoff für Hochtemperaturanwendungen attraktiv machen. Beispiele hierfür sind Turbinenschaufeln in Flugzeugtriebwerken und in stationären Gasturbinen, Ventile bei Motoren sowie Heißgasventilatoren.

Im technisch wichtigen Bereich von Legierungen mit Aluminium-Gehalten zwischen 45 Atom % und 49 Atom % treten beim Erstarren aus der Schmelze und beim nachfolgenden Abkühlen eine Reihe von Phasenumwandlungen auf. Die Erstarrung kann entweder vollständig über den β-Mischkristall mit kubisch raumzentrierter Struktur (Hochtemperaturphase) oder in zwei peritektischen Reaktionen erfolgen, an denen der α-Mischkristall mit hexagonaler Struktur und die γ-Phase beteiligt sind.

Ferner ist bekannt, dass Aluminium in γ-Titanaluminid-Legierungen eine Erhöhung der Duktilität und der Oxidationsbeständigkeit bewirkt. Außerdem führt das Element Niob (Nb) zu einer Steigerung der Festigkeit, Kriechfestigkeit, Oxidationsbeständigkeit, aber auch der Duktilität. Mit dem in der γ-Phase praktisch nicht löslichen Element Bor kann eine Kornfeinung sowohl im Gusszustand als auch nach dem Umformen mit anschließender Wärmebehandlung im α-Gebiet erreicht werden. Ein erhöhter Anteil an β-Phase im Gefüge infolge von niedrigen Aluminium-Gehalten und hohen Konzentrationen von β-stabilisierenden Elementen kann zu grober Dispersion dieser Phase führen und eine Verschlechterung der mechanischen Eigenschaften bewirken.

Die mechanischen Eigenschaften von γ-Titanaluminid-Legierungen sind aufgrund ihres Verformungs- und Bruchverhaltens, aber auch wegen der Gefügeanisotropie der bevorzugt eingestellten lamellaren Gefüge bzw. Duplex-Gefüge stark anisotrop. Zu einer gezielten Einstellung von Gefüge und Textur bei der Herstellung von Bauteilen aus Titanaluminiden werden Gießverfahren, unterschiedliche pulvermetallurgische und Umform-Verfahren sowie Kombinationen dieser Herstellungsverfahren angewandt.

Darüber hinaus ist aus EP 1 015 650 B1 eine Titanaluminid-Legierung bekannt, die ein strukturell und chemisch homogenes Gefüge aufweist. Hierbei sind die Majoritätsphasen γ (TiAl) und α₂ (Ti₃Al) fein dispers verteilt. Die offenbarte Titanaluminid-Legierung mit einem Aluminium-Gehalt von 45 Atom % zeichnet sich durch außergewöhnlich gute mechanische Eigenschaften und Hochtemperatureigenschaften aus.

Titanaluminide auf der Basis von γ (TiAl) zeichnen sich im Allgemeinen durch relativ hohe Festigkeiten, hohe elastische Moduln, gute Oxidations- und Kriechbeständigkeit bei gleichzeitig geringer Dichte aus. Aufgrund dieser Eigenschaften sollen TiAl-Legierungen als Hochtemperatur-Werkstoffe eingesetzt werden. Derartige Anwendungen werden durch die sehr geringe plastische Verformbarkeit und die niedrige Bruchzähigkeit stark beeinträchtigt. Hierbei verhalten sich Festigkeit und Verformbarkeit, wie bei vielen anderen Werkstoffen, zueinander invers. Dadurch sind gerade die technisch interessanten hochfesten Legierungen oft besonders spröde. Zur Behebung dieser sehr nachteiligen Eigenschaften wurden umfangreiche Untersuchungen zur Optimierung der Gefüge durchgeführt. Die bisher entwickelten Gefügetypen können grob in a) gleichachsige Gamma-Gefüge, b) Duplexgefüge und c) lamellare Gefüge eingeteilt werden. Der derzeit erreichte Entwicklungsstand ist beispielsweise ausführlich dargestellt in:
- Y.-W. Kim, D.M. Dimiduk, in: Structural Intermetallics 1997, Eds. M.V. Nathal, R. Darolia, CT. Liu, P.L. Martin, D.B. Miracle, R. Wagner, M. Yamaguchi, TMS, Warrendale PA, 1996, S. 531.
- M. Yamaguchi, H. Inui, K. Ito, Acta mater. 48 (2000), S. 307.

Bisher wurden die Gefüge von Titanaluminiden vor allem durch Borzusätze gefeint, die zur Bildung von Titanboriden führen (vgl. T.T. Cheng, in: Gamma Titanium Aluminides 1999, Eds. Y.-W. Kim, D.M. Dimiduk, M.H. Loretto, TMS, Warrendale PA, 1999, S. 389, sowie Y.-W. Kim, D.M. Dimiduk, in: Structural Intermetallics 2001, Eds. K.J. Hemker, D.M. Dimiduk, H. Clemens, R. Darolia, H. Inui, J.M. Larsen, V.K. Sikka, M. Thomas, J.D. Whittenberger, TMS, Warrendale PA, 2001, S. 625.)

Zur weiteren Feinung und Konsolidierung des Gefüges werden die Legierungen meist mehreren Hochtemperaturumformungen durch Extrudieren bzw. Schmieden unterzogen. Hierzu wird ergänzend auf die folgenden Veröffentlichungen verwiesen:
- Gamma Titanium Aluminides, Eds. Y.-W. Kim, R. Wagner, M. Yamaguchi, TMS, Warrendale PA, 1995.
- Structural Intermetallics 1997, Eds. M.V. Nathal, R. Darolia, CT. Liu, P.L. Martin, D.B. Miracle, R. Wagner, M. Yamaguchi, TMS, Warrendale PA, 1997.
- Gamma Titanium Aluminides 1999, Eds. Y-W. Kim, D.M. Dimiduk, M.H. Loretto, TMS, Warrendale PA, 1999.
- Structural Intermetallics 2001, Eds. K.J. Hemker, D.M. Dimiduk, H. Clemens, R. Darolia, H. Inui, J.M. Larsen, V.K. Sikka, M. Thomas, J.D. Whittenberger, TMS, Warrendale PA, 2001.

Im Dokument Fritz Appel et al.: "Nano-Scale Design of TiAl Alloys Based on β-Phase Decomposition", Materials Research Society Symposium Proceedings, Vol. 980, Seiten 383 bis 388 (D1) sind außerdem allgemein Titanaluminid-Legierungen auf der Basis von Ti - (40-44 At %) Al - 8,5 Nb (At.%) offenbart.

Ferner wird in Fritz Appel et al. "Nano-Scale Design of TiAl Alloys Based on β-Phase Decomposition", Advanced Engineering Materials 2006, 8, Nr. 5, Seiten 371 bis 376, diese allgemeine Zusammensetzung der Titanaluminidlegierungen beschrieben.

DE 10 2004 056 582 A1 offenbart Legierungen auf der Basis von Titanaluminiden, wobei die Legierungszusammensetzungen aus Ti - (44,5 bis 47 At%) Al - (5 bis 10 At%) Nb und wahlweise Bor- und/oder Kohlenstoff bestehen. Zusätzlich enthalten die beschriebenen Legierungen auch Molybdän im Bereich zwischen 0,1 Atom-% bis 3,0 Atom-%. Die Legierungen zeichnen sich dadurch aus, dass sie durch das Zulegieren von Molybdän über einen großen Temperaturbereich stabile β-Phasen aufweisen. Diese β-Phasen sind bis zu einer Temperatur von weniger als 1.320 °C vorhanden.

Ausgehend von diesem Stand der Technik liegt der vorliegenden Erfindung die Aufgabe zugrunde, eine Titanaluminid-Legierung mit einer feinen Gefügemorphologie, insbesondere im Nanometerbereich, bereitzustellen. Des Weiteren besteht die Aufgabe darin, ein Bauteil mit einer homogenen Legierung bereitzustellen.

Es wird Legierung vorgeschlagen auf der Basis von, insbesondere unter Verwendung von schmelz- oder pulvermetallurgischen Verfahren hergestellten, Titanaluminiden, vorzugsweise auf Basis von γ (TiAl), in der folgenden Zusammensetzung:
Ti - 41 bis 44.5 Atom % Al - 5 bis 10 Atom % Nb, 0.5 is 5 At% Mo,
wobei die Zusammensetzung Komposit-Lamellen-Strukturen mit B19-Phase und β-Phase in jeder Lamelle aufweist, wobei das Volumenverhältnis der B19-Phase und der β-Phase jeweils in einer Lamelle zwischen 0.05 und 20, insbesondere zwischen 0.1 und 10, beträgt.

Es hat sich gezeigt, dass bei einer derartigen intermetallischen Verbindung Komposit-Lamellen-Strukturen mit Strukturen im Nanometermaßstab erzeugt werden bzw. vorhanden sind, wobei die lamellenartigen Gebilde bzw. modulierte Lamellen aus den kristallographisch unterschiedlichen, alternierend ausgebildeten B19-Phase und β-Phase aufgebaut sind. Hierbei sind die erzeugten Komposit-Lamellen-Strukturen größtenteils von γ-TiAl umgeben.

Derartige Komposit-Lamellen-Strukturen können in Legierungen über bekannte Herstellungstechnologien, d.h. durch Gießen, Umformen und Pulvertechnologien, hergestellt werden. Die Legierungen zeichnen sich durch extrem hohe Festigkeit und Kriechbeständigkeit bei gleichzeitig hoher Duktilität und Bruchzähigkeit aus.

Gelöst wird diese Aufgabe durch das in Anspruch 1 definierte Verfahren

Insbesondere wird die wärmebehandelte Legierung mit einer vorbestimmten Kühlrate bis 10°C pro Minute abgekühlt.

Die der Erfindung zugrunde liegende Aufgabe wird ebenfalls durch die in Anspruch 3 definierte gelöst, hergestellt in einem oben beschriebenen erfindungsgemäßen Verfahren.

Die genannte Titanaluminid-Legierung kann optional die Zusätze von Bor und/oder Kohlenstoff aufweisen, wobei in einer Ausgestaltung die Zusammensetzung der genannten Legierungen bzw. der intermetallischen Verbindungen jeweils wahlweise (0.1 bis 1 At. %) B (Bor) und/oder (0.1 bis 1 At. %) C (Kohlenstoff) aufweist. Hierdurch wird das ohnehin schon feine Gefüge der Legierung weiter gefeint.

Im Rahmen der Erfindung bestehen bei der angegebenen Legierungszusammensetzung jeweils die Reste aus Titan und unvermeidbaren Verunreinigungen.

Damit werden gemäß der Erfindung Legierungen bereitgestellt, die als Leichtbau-Werkstoff für Hochtemperaturanwendungen, wie z.B. Turbinenschaufeln oder Motoren- und Turbinenkomponenten, geeignet sind.

Die erfindungsgemäßen Legierungen werden unter Verwendung von gießmetallurgischen, schmelzmetallurgischen oder pulvermetallurgischen Verfahren bzw. Techniken oder unter Verwendung dieser Verfahren in Kombination mit Umformtechniken hergestellt.

Die erfindungsgemäßen Legierungen zeichnen sich dadurch aus, dass sie eine sehr feine Mikrostruktur haben und eine hohe Festigkeit und Kriechbeständigkeit bei gleichzeitig guter Duktilität und Bruchzähigkeit aufweisen, insbesondere gegenüber Legierungen ohne die erfindungsgemäßen Komposit-Lamellen-Strukturen.

Es ist bekannt, dass Titanaluminid-Legierungen mit Aluminium-gehalten von 38 - 45 At.% und weiteren Zusätzen beispielsweise von Refraktärelementen relativ große Volumenanteile der β-Phase enthalten, die auch in geordneter Form als B2-Phase vorliegen kann. Die kristallografischen Gitter dieser beiden Phasen sind gegenüber homogenen Scherprozessen mechanisch instabil, was zu Gitterumwandlungen führen kann. Diese Eigenschaft ist im Wesentlichen auf die anistropen Bindungsverhältnisse und die Symmetrie des kubisch raumzentrierten Gitters zurückzuführen. Die Neigung der β- bzw. B2-Phase zur Gittertransformation ist damit stark ausgeprägt. Durch eine Scherumwandlung des kubisch-raumzentrierten Gitters der β- bzw. B2-Phase können verschiedene orthorhombische Phasen gebildet werden, wozu insbesondere die Phasen B19 und B33 gehören.

Die Erfindung beruht auf dem Gedanken, diese Gittertransformationen durch Scherumwandlung für eine zusätzliche Feinung der Mikrostruktur der erfindungsgemäßen Titanaluminid-Legierungen zu nutzen. Ein derartiges Verfahren ist für Titanaluminid-Legierungen auch in der wissenschaftlichen Literatur bisher nicht bekannt. Bei den oben aufgeführten erfindungsgemäßen Legierungen werden durch die Scherumwandlungen zudem spröde Phasen wie ω, ω' und ω" vermieden, die für die mechanischen Werkstoffeigenschaften äußerst nachteilig sind.

Ein wesentlicher Vorteil der erfindungsgemäßen Legierungen besteht darin, dass die Gefügefeinung der Legierungen ohne den Zusatz von Korn-feinenden bzw. Gefüge-feinenden Elementen oder Zusätzen wie z.B. Bor (B) erreicht wird und die Legierungen demnach keine Boride enthalten. Da die in TiAl-Legierungen auftretenden Boride spröde sind, führen sie ab einem bestimmten Gehalt zur Versprödung von TiAl-Legierungen und stellen generell in Borhaltigen Legierungen potenzielle Risskeime dar.

Die Legierungen zeichnen sich weiter dadurch aus, dass die entsprechende Zusammensetzung Komposit-Lamellen-Strukturen mit der B19-Phase und β-Phase in jeder Lamelle aufweist, wobei die Lamellen von der TiAl-γ-Phase umgeben sind.

Weiterhin beträgt das Volumenverhältnis der B19-Phase und β-Phase jeweils in einer Lamelle zwischen 0.2 und 5, insbesondere zwischen 0.25 und 4. Vorzugsweise beträgt das Volumenverhältnis der B19-Phase und β-Phase jeweils in einer Lamelle zwischen (1/3) und 3, insbesondere zwischen 0.5 und 2. Außerdem zeichnet sich eine besonders feine Gefügestruktur in der Legierungszusammensetzung dadurch aus, dass das Volumenverhältnis der B19-Phase und β-Phase jeweils in einer Lamelle zwischen 0.75 und 1.25, insbesondere zwischen 0.8 und 1.2, vorzugsweise zwischen 0.9 und 1.1, beträgt.

Überdies ist es in einer Weiterbildung der erfindungsgemäßen Legierungen möglich, dass Lamellen der Komposit-Lamellen-Strukturen von Lamellen des γ (TiAl)-Typs beidseits der Lamelle umgeben sind.

Die Legierungen zeichnen sich ferner dadurch aus, dass die Lamellen der Komposit-Lamellen-Strukturen ein Volumenanteil von mehr als 20% der gesamten Legierung haben.

Zudem bleibt die feine lamellenartige Struktur in den Komposit-Strukuren erhalten, wenn die Lamellen der Komposit-Lamellen-Strukturen TiAl die Phase α₂-Ti₃Al mit einem Anteil von bis zu 20% aufweisen, wobei insbesondere das (Volumen-)Verhältnis von der B19-Phase und β-Phase in den Lamellen unverändert und konstant bleibt.

Die erfindungsgemäßen Legierungen eignen sich als Hochtemperatur-Leichtbauwerkstoffe für Bauteile, die Temperaturen von bis zu 800 °C ausgesetzt sind.

Weiterhin wird die Aufgabe der Erfindung durch das Bauteil gemäß Anspruch 10 gelöst. Durch die Legierungen auf der Basis einer intermetallischen Verbindung vom Typ γ-TiAl werden leichte (Hochtemperatur-)Werkstoffe oder Bauteile für den Einsatz oder zur Verwendung in Wärmekraftmaschinen, wie Verbrennungsmotoren, Gasturbinen, Flugtriebwerken bereitgestellt.

Überdies besteht eine weitere Lösung der Aufgabe in der Verwendung gemäß Anspruch 11 einer erfindungsgemäßen, voranstehend beschriebenen Legierung zur Herstellung eines Bauteils. Zur Vermeidung von Wiederholungen wird auf die obigen Ausführungen ausdrücklich verwiesen.

Die erfindungsgemäßen Legierungen mit der oben aufgeführten Zusammensetzung werden vorzugsweise durch Verwendung herkömmlicher metallurgischer Gießmethoden oder durch an sich bekannte pulvermetallurgische Techniken erzeugt und können beispielsweise durch Warmschmieden, Warmpressen bzw. Warmstrangpressen und Warmwalzen bearbeitet werden.

Nachfolgend werden anhand einer Legierung mit einer Zusammensetzung Ti - 42 Atom % Al - 8.5 Atom % Nb die Komposit-Lamellen-Strukturen gezeigt.

Fig. 1a zeigt eine Aufnahme der Gefügelegierung, die mit Hilfe eines Transmissions-Elektronenmikroskops aufgenommen worden ist. Die Übersichtsaufnahme in Fig. 1 zeigt, dass die Komposit-Lamellen-Strukturen, die in Fig. 1 mit T bezeichnet sind, einen streifigen Kontrast zu den die Strukturen umgebenden Gefüge der γ-Phase haben.

Fig. 1b zeigt eine Aufnahme des Legierungsgefüges mit einer höheren Vergrößerung, wobei ersichtlich ist, dass die modulierten Komposit-Lamellen-Strukturen (Bezugszeichen T) von der γ-Phase umgeben sind bzw. in die γ-Phase eingebettet sind.

Die in Fig. 1a und 1b gezeigten Gefüge wurden durch Extrudieren erhalten bzw. eingestellt.

In Fig. 1c ist ein Gussgefüge der gleichen Legierung Ti-42 Atom % Al-8,5 Atom % Nb gezeigt, in der ebenfalls eine Komposit-Lamellen-Struktur (Bezugszeichen T) ausgebildet ist, die von der γ-Phase umgeben ist.

Fig. 2a zeigt in einer hochauflösenden Darstellung die atomare Struktur der Komposit-Lamellen-Strukturen oberhalb der γ-Phase. Die Komposit-Lamellen-Strukturen bestehen aus der geordneten B19-Phase und der ungeordneten β-Phase, die an die γ-Phase angrenzen (im unteren Bereich). Aus der Aufnahme in Fig. 2a ist ersichtlich, dass die Komposit-Lamellen-Strukturen die beiden kristallographisch unterschiedlichen Phasen B19 und β/B2 enthalten, die in Abständen von wenigen Nanometern angeordnet sind. Die Komposit-Lamellen-Strukturen enthalten die Phasen B19 und β, die beide als duktil gelten. Das Volumenverhältnis der B19-Phasen und der β-Phasen in einer Komposit-Lamellen-Struktur beträgt 0,8 bis 1,2. Aufgrund der duktilen Phasen B19 und β besteht das Gefüge im Wesentlichen aus gut verformbaren Lamellen, die in die hierzu relativ spröden γ-Phase eingebettet sind.

In Fig. 2b ist die Abbildung einer B19 Struktur mit vergrößerter Darstellung gezeigt. Das entsprechende Diffraktogramm, das aus dem in Fig. 2b gezeigten Ausschnitt berechnet wurde und für die B19 Struktur charakteristisch ist, ist in Fig. 2c dargestellt.

In Fig. 3 ist eine elektronenmikroskopische Aufnahme eines Risses C der oben genannten Legierung dargestellt. Hierbei geht aus der Aufnahme hervor, dass der Riss C an den modulierten Komposit-Lamellen-Strukturen (T) abgelenkt wird, und dass die Komposit-Lamellen-Strukturen Ligamente ausbilden, die die Rissufer überbrücken können. Ein derartiges Verhalten unterscheidet sich deutlich von der Rissausbreitung in den bisher bekannten Ti-Al-Legierungen, bei denen in dem hier betrachteten mikroskopischen Maßstab ein Spaltbruch auftritt. Bei der Legierung wird aufgrund der ausgebildeten Komposit-Lamellen-Strukturen eine Rissausbreitung behindert.

Die für technische Anwendungen wichtige Bruchzähigkeit von Gefügen wurde mit Hilfe von gekerbten Chevron-Proben im Biegetest bei unterschiedlichen Temperaturen bestimmt. Die aufgenommene Registerkurve eines solchen Tests ist in Fig. 4 dargestellt. In der Kurve sind die durch die Pfeile markierten Zacken ersichtlich, die darauf hinweisen, dass während der Belastung der Probe zeitweise Rissausbreitung auftritt, die jedoch immer wieder gestoppt wird. Ein solches Verhalten ist typisch für Legierungen, die aus einer spröden Phase (γ-Phase) bestehen, in die die relativ duktilen Phasen B19 und β eingebettet sind.

Die Legierungen können durch die für TiAl-Legierungen bekannten Technologien, d.h. über Schmelzmetallurgie, Umformtechnologien und Pulvermetallurgie hergestellt werden. Beispielsweise werden Legierungen in einem Lichtbogenofen geschmolzen und mehrfach umgeschmolzen und anschließend einer Wärmebehandlung unterzogen. Darüber hinaus können zur Herstellung auch die für Primärgussblöcke aus TiAl-Legierungen bekannten Herstellverfahren Vakuum-Lichtenbogen-Schmelzen, Induktionsschmelzen oder Plasma-Schmelzen verwendet werden. Gegebenenfalls können nach dem Erstarren von Guss-Primärgussmaterial heiß-istostatisches Pressen als Verdichtungsverfahren bei Temperaturen von 900°C bis 1.300°C oder Wärmebehandlungen im Temperaturbereich von 700°C bis 1.400°C oder eine Kombination dieser Behandlungen angewendet werden, um Poren zu schließen und eine Mikrostruktur im Material einzustellen.

## Patentansprüche

1. Verfahren zum Herstellen einer Legierung auf der Basis von, insbesondere unter Verwendung von schmelz- oder pulvermetallurgischen Verfahren hergestellten, Titanaluminiden auf Basis von γ (TiAl) in der folgenden Zusammensetzung
Ti - 41 bis 44.5 At % Al - 5 bis 10 At % Nb - 0.5 bis 5 At % Mo,
optional 0.1 bis 1 At% B und/oder 0.1 bis 1 At%C,
wobei nach der Herstellung der Legierung zu einem Zwischenprodukt eine weitere Wärmebehandlung des Zwischenprodukts bei Temperaturen zwischen 1000°C und 1200°C für eine vorbestimmte Zeitdauer von mehr als 60 Minuten, vorzugsweise mehr als 90 Minuten, durchgeführt wird, und nachfolgend die wärmebehandelte Legierung mit einer vorbestimmten Kühlrate zwischen 1°C pro Minute bis 20°C pro Minute abgekühlt wird, wobei die Legierung nach der weiteren Wärmebehandlung Volumenanteile der β-Phase enthält, Komposit-Lamellen-Strukturen mit B19-Phase und β-Phase in jeder Lamelle der Komposit-Lamellen-Strukturen aufweist und das Volumenverhältnis der B19-Phase und β-Phase jeweils in einer Lamelle zwischen 0.05 und 20, insbesondere zwischen 0.1 und 10, beträgt, wobei die B19-Phase durch Scherumwandlung der β-Phase gebildet ist, wobei die Lamellen der Komposit-Lamellen-Strukturen die Phase α₂-Ti₃Al mit einem Anteil von bis zu 20% aufweisen, wobei die Lamellen der Komposit-Lamellen-Strukturen von Lamellen des γ (TiAl)-Typs umgeben sind und wobei die Lamellen der Komposit-Lamellen-Strukturen ein Volumenanteil von mehr als 10% der Legierung haben.

2. Verfahren nach Anspruch 1, **dadurch gekennzeichnet, dass** die wärmebehandelte Legierung mit einer vorbestimmten Kühlrate bis 10°C pro Minute abgekühlt wird.

3. Legierung auf der Basis von, insbesondere unter Verwendung von schmelz- oder pulvermetallurgischen Verfahren hergestellten, Titanaluminiden auf Basis von γ (TiAl) in der folgenden Zusammensetzung
Ti - 41 bis 44.5 At %Al - 5 bis 10 At % Nb - 0.5 bis 5 At % Mo,
optional 0.1 bis 1 At% B und/oder 0.1 bis 1 At%C,
die Volumenanteile der β-Phase enthält, wobei die Zusammensetzung Komposit-Lamellen-Strukturen mit B19-Phase und β-Phase in jeder Lamelle der Komposit-Lamellen-Strukturen aufweist, wobei das Volumenverhältnis der B19-Phase und β-Phase jeweils in einer Lamelle zwischen 0.05 und 20, insbesondere zwischen 0.1 und 10, beträgt, wobei die B19-Phase durch Scherumwandlung der β-Phase gebildet ist, wobei die Lamellen der Komposit-Lamellen-Strukturen die Phase α₂-Ti₃Al mit einem Anteil von bis zu 20% aufweisen, wobei die Lamellen der Komposit-Lamellen-Strukturen von Lamellen des γ (TiAl)-Typs umgeben sind und wobei die Lamellen der Komposit-Lamellen-Strukturen ein Volumenanteil von mehr als 10% der Legierung haben, hergestellt in einem Verfahren nach Anspruch 1 oder 2.

4. Legierung nach Anspruch 3, **dadurch gekennzeichnet, dass** das das Volumenverhältnis der B19-Phase und β-Phase jeweils in einer Lamelle zwischen 0.2 und 5, insbesondere zwischen 0.25 und 4, beträgt.

5. Legierung nach Anspruch 3 oder 4, **dadurch gekennzeichnet, dass** das Volumenverhältnis der B19-Phase und β-Phase jeweils in einer Lamelle zwischen (1/3) und 3, insbesondere zwischen 0.5 und 2, beträgt.

6. Legierung nach einem der Ansprüche 3 bis 5, **dadurch gekennzeichnet, dass** das Volumenverhältnis der B19-Phase und β-Phase jeweils in einer Lamelle zwischen 0.75 und 1.25, insbesondere zwischen 0.8 und 1.2, vorzugsweise zwischen 0.9 und 1.1, beträgt.

7. Legierung nach einem der Ansprüche 3 bis 6, **dadurch gekennzeichnet, dass** die Zusammensetzung wahlweise (0.1 bis 1 At. %) B (Bor) und/oder (0.1 bis 1 At. %) C (Kohlenstoff) aufweist.

8. Legierung nach einem der Ansprüche 3 bis 7, **dadurch gekennzeichnet, dass** Lamellen der Komposit-Lamellen-Strukturen von Lamellen des y (TiAl)-Typs beidseits der Lamelle umgeben sind.

9. Legierung nach einem der Ansprüche 3 bis 8, **dadurch gekennzeichnet, dass** Lamellen der Komposit-Lamellen-Strukturen ein Volumenanteil mehr als 20% der Legierung haben.

10. Bauteil, das aus einer Legierung nach einem der Ansprüche 3 bis 9 hergestellt ist, wobei die Legierung durch schmelz- oder pulvermetallurgische Verfahren oder Techniken hergestellt ist.

11. Verwendung einer Legierung nach einem der Ansprüche 3 bis 9 zur Herstellung eines Bauteils.

## Claims

1. A method of producing an alloy on the basis of titanium aluminides on the basis of γ (TiAl), particularly produced with the use of melting or powder metallurgical processes, in the following composition
Ti - 41 to 44.5 At % Al - 5 to 10 At % Nb - 0.5 to 5 At % Mo,
optionally 0.1 to 1 At % B and/or 0.1 to 1 At % C,
wherein after making the alloy into an intermediate product a further heat treatment of the intermediate product is performed at temperatures between 1000°C and 1200°C for a predetermined period of time of more than 60 minutes, preferably more than 90 minutes, and subsequently the heat treated alloy is cooled at a predetermined cooling rate of between 1 °C per minute to 20°C per minute, wherein, after the further heat treatment, the alloy contains volumetric proportions of the β phase, composite lamellar structures with B 19 phase and has β phase in each lamella of the composite lamellar structures and the volumetric ratio of the B19 phase and β phase in each lamella is between 0.05 and 20, particularly between 0.1 and 10, wherein the B 19 phase is formed by shear conversion of the β phase, wherein the lamellas of the composite lamellar structures include the phase α₂-Ti₃Al in a proportion of up to 20%, wherein the lamellas of the composite lamellar structures are surrounded by lamellas of the γ (TiAl) type and wherein the lamellas of the composite lamellar structures have a volumetric proportion of more than 10% of the alloy.

2. A method as claimed in Claim 1, **characterised in that** the heat treated alloy is cooled at a predetermined cooling rate of up to 10°C per minute.

3. An alloy on the basis of titanium aluminides on the basis of γ (TiAl), particularly produced with the use of melting or powder metallurgical processes, in the following composition
Ti - 41 to 44.5 At % Al - 5 to 10 At % Nb - 0.5 to 5 At % Mo,
optionally 0.1 to 1 At % B and/or 0.1 to 1 At % C,
which contains volumetric proportions of the β phase, wherein the composition includes composite lamellar structures with B19 phase and β phase in each lamella of the composite lamellar structures, wherein the volumetric ratio of the B19 phase and β phase in each lamella is between 0.05 and 20, particularly between 0.1 and 10, wherein the B19 phase is formed by shear conversion of the β phase, wherein the lamellas of the composite lamellar structures include the phase α₂-Ti₃Al in a proportion of up to 20%, wherein the lamellas of the composite lamellar structures are surrounded by lamellas of the γ (TiAl) type and wherein the lamellas of the composite lamellar structures have a volumetric proportion of more than 10% of the alloy, produced in a method as claimed in Claim 1 or 2.

4. An alloy as claimed in Claim 3, **characterised in that** the volumetric ratio of the B19 phase and β phase in each lamella is between 0.2 and 5, particularly between 0.25 and 4.

5. An alloy as claimed in Claim 3 or 4, **characterised in that** the volumetric ratio of the B19 phase or β phase in each lamella is between (1/3) and 3, particularly between 0.5 and 2.

6. An alloy as claimed in one of Claims 3 to 5, **characterised in that** the volumetric ratio of the B19 phase and β phase in each lamella is between 0.75 and 1.25, particularly between 0.8 and 1.2, preferably between 0.9 and 1.1.

7. An alloy as claimed in one of Claims 3 to 6, **characterised in that** the composition optionally has (0.1 to 1 At %) B (boron) and/or (0.1 to 1 At %) C (carbon).

8. An alloy as claimed in one of Claims 3 to 7, **characterised in that** lamellas of the composite lamellar structures are surrounded on both sides of the lamellas by lamellas of the γ (TiAl) type.

9. An alloy as claimed in one of Claims 3 to 8, **characterised in that** lamellas of the composite lamellar structures have a volumetric proportion of more than 20% of the alloy.

10. A component produced from an alloy as claimed in one of Claims 3 to 9, wherein the alloy is produced by melting or powder metallurgical methods or techniques.

11. Use of an alloy as claimed in one of Claims 3 to 9 for producing a component.

## Revendications

1. Procédé de fabrication d'un alliage à base d'aluminures de titane, fabriqué en particulier par utilisation de procédés de la métallurgie de fusion ou de la métallurgie des poudres, à base de γ (TiAl) ayant la composition suivante :
Ti - 4,1 à 44,5 % en atomes d'Al - 5 à 10 % en atomes de Nb - 0,5 à 5 % en atomes de Mo, en option 0,1 à 1 % en atomes de B et/ou 0,1 à 1 % en atomes de C,
dans lequel, après la fabrication de l'alliage pour obtenir un produit intermédiaire, on met en oeuvre un traitement thermique supplémentaire du produit intermédiaire à des températures comprises entre 1000 et 1200°C pendant une durée prédéfinie supérieure à 60 minutes, de préférence supérieure à 90 minutes, puis l'alliage ayant subi le traitement thermique est refroidi à une vitesse de refroidissement prédéfinie comprise entre 1 °C par minute et 20°C par minute,
où l'alliage, après le traitement thermique supplémentaire, contient des proportions volumiques de la phase β, comprend des structures en lamelles composites ayant une phase B19 et une phase β dans chaque lamelle des structures de lamelles composites, et le rapport en volume de la phase B19 à la phase β est, dans chaque lamelle, compris entre 0,05 et 20, en particulier entre 0,1 et 10, la phase B19 étant formée par conversion en cisaillement de la phase β, les lamelles des structures de lamelles composites présentant la phase α₂-Ti₃Al selon une proportion allant jusqu'à 20 %, les lamelles des structures de lamelles composites étant entourées de lamelles du type γ(TiAl), et les lamelles des structures de lamelles composites représentant une proportion volumique de l'alliage supérieure à 10 %.

2. Procédé selon la revendication 1, **caractérisé en ce que** l'alliage ayant subi le traitement thermique est refroidi à une vitesse de refroidissement prédéfinie de 10°C par minute.

3. Alliage à base d'aluminures de titane, fabriqué en particulier par utilisation de procédés de la métallurgie de fusion ou de la métallurgie des poudres, à base de γ(TiAl), ayant la composition suivante :
Ti - 41 à 44,5 % en atomes d'Al - 5 à 10 % en atomes de Nb - 0,5 à 5 % en atomes de Mo, en option 0,1 à 1 % en atomes de B et/ou 0,1 à 1 % en atomes de C,
qui contient des proportions volumiques de la phase β, la composition comportant des structures de lamelles composites ayant une phase B19 et une phase β dans chaque lamelle des structures de lamelles composites, le rapport en volume de la phase B19 à la phase β étant dans chaque lamelle compris entre 0,05 et 20, en particulier entre 0,1 et 10, la phase B19 étant formée par conversion en cisaillement de la phase β, les lamelles des structures de lamelles composites comportant la phase α₂-Ti₃Al selon une proportion allant jusqu'à 20 %, les lamelles des structures des lamelles composites étant entourées de lamelles du type γ(TiAl), et les lamelles des structures des lamelles composites représentant une proportion volumique supérieure à 10 % de l'alliage, fabriqué par un procédé selon la revendication 1 ou 2.

4. Alliage selon la revendication 3, **caractérisé en ce que** le rapport en volume de la phase B19 et de la phase β est dans chaque lamelle compris entre 0,2 et 5, en particulier entre 0,25 et 4.

5. Alliage selon la revendication 3 ou 4, **caractérisé en ce que** le rapport en volume de la phase B19 à la phase β est dans chaque lamelle compris entre (1/3) et 3, en particulier entre 0,5 et 2.

6. Alliage selon l'une des revendications 3 à 5, **caractérisé en ce que** le rapport en volume de la phase B19 à la phase β est dans chaque lamelle compris entre 0,75 et 1,25, en particulier entre 0,8 et 1,2, de préférence entre 0,9 et 1,1.

7. Alliage selon l'une des revendications 3 à 6, **caractérisé en ce que** la composition comprend en option (0,1 à 1 % en atomes) de B (bore) et/ou (0,1 à 1 % en atomes) de C (carbone).

8. Alliage selon l'une des revendications 3 à 7, **caractérisé en ce que** les lamelles des structures de lamelles composites sont entourées, sur les deux côtés de chaque lamelle, par des lamelles du type γ(TiAl).

9. Alliage selon l'une des revendications 3 à 8, **caractérisé en ce que** les lamelles des structures de lamelles composites correspondent à une proportion volumique de l'alliage supérieure à 20 %.

10. Composant qui est fabriqué à partir d'un alliage selon l'une des revendications 3 à 9, l'alliage étant fabriqué par des procédés ou des techniques de la métallurgie de fusion ou de la métallurgie des poudres.

11. Utilisation d'un alliage selon l'une des revendications 3 à 9 pour la fabrication d'un composant.
